# FASCICULE DE BREVET EUROPEEN

(11) **EP 0 259 385 B1**
(45) Date de publication et mention de la délivrance du brevet: **24.06.1992**
(21) Numéro de dépôt: 87901319.1
(22) Date de dépôt: 03.03.1987
(51) Int. Cl.: C23C 2/30

(54) **COMPOSITION DE FLUX SANS FLUORURES POUR LA GALVANISATION A CHAUD DANS DES BAINS DE ZINC ALUMINIES**
FLUSSMITTEL OHNE FLUORIDEN FÜR DIE VERZINKUNG
FLUORIDE-FREE FLUX COMPOSITIONS FOR THE HOT GALVANIZING IN ALUMINIUM-CONTAINING ZINC BATHS

(30) Priorité: 04.03.1986 LU 86339
(43) Date de publication de la demande: 16.03.1988
(73) Titulaire: S.A. FLORIDIENNE - CHIMIE N.V., B-7800 Ath (BE)
(72) Inventeur: BILLIET, Jeannine, B-9600 Ronse (BE)
(74) Mandataire: Van Malderen, Michel
(86) Numéro de dépôt international: BE8700003
(87) Numéro de publication internationale: WO8705337

(56) Documents cités:
- FR-A- 2 190 950
- GB-A- 432 747
- GB-A- 1 040 958
- US-A- 4 042 731
- Patent Abstracts of Japan, vol. 9, no. 287 (C-314) (2010), 14 November 1985, see the abstract, & JP, A, 60131959
- Chemical Abstracts, vol. 103, 1985, (Columbus, Ohio, US), see page 212, abstract 21874lj, & JP, A, 60131959
- Chemical Abstracts, vol. 94, 13 June 1981, (Columbus, Ohio, US) see pages 247-248, abstract 212565d
- Chemical Abstracts, vol. 57, 1962, (Columbus, Ohio, US), see colums 16306, abstract b
- Chemical Abstracts, vol. 99, no. 24, December 1983, (Columbus, Ohio, US), page 242, abstract 199011b, & JP, A, 58136759

## Description

La présente invention est relative à une application de compositions de flux de galvanisation sans fluorures dans le procédé par voie sèche, pour des bains de zinc avec forte teneur en aluminium (≧ 0,15%) avec ou sans autres éléments.

La galvanisation à chaud "classique" par immersion des objets à galvaniser dans un bain de zinc fondu, exige une préparation de surface importante qui s'effectue en plusieurs étapes à savoir : dégraissage, décapage, rinçage, fluxage et séchage.

L'opération de fluxage peut se faire par voie sèche. Dans ce cas, elle consiste à déposer un film de flux sur les pièces à galvaniser : ce dépôt est à réaliser par trempage des pièces dans une solution de flux, suivi d'un séchage adéquat (méthode de préfluxage).

Les produits de base employés en fluxage sont généralement le chlorure de zinc, le chlorure d'ammonium et les chlorures mixtes comme ZnCl₂.2NH₄Cl et ZnCl₂.3NH₄Cl.

Il est bien connu qu'une teneur plus élevée d'aluminium des bains de zinc est favorable à la galvanisation à chaud parce qu'elle freine la formation des différentes couches d'alliage Fe-Zn donnant lieu à un revêtement avec des caractéristiques mécaniques bien déterminées notamment une grande ductilité.

De plus, des revêtements à forte teneur en aluminium comme le Galvalume (55% Al - 43,5% Zn - 1,5% Si), le Galfan (5% Al - 95% Zn - 0,05% Mischmetall), le Supergalva (Al : 0,1 à 30% - Na : 0 à 1,0% - Mg : 0 à 5% - Zn : balance) et autres, sont connus pour avoir une meilleure résistance à la corrosion tout en assurant la même protection cathodique que les revêtements à 100% de zinc.

Les flux employés dans la galvanisation à chaud "classique" soit comme flux de couvert dans la galvanisation dite humide, soit comme flux aqueux dans la galvanisation dite sèche, ne donnent nullement satisfaction quand ils sont employés sur ou avec des bains de zinc contenant 0,15% d'aluminum ou plus.

Les flux spéciaux qui ont été développés pour l'usage avec des bains de zinc contenant un pourcentage plus élevé d'aluminium, contiennent habituellement des pourcentages non négligeable de fluorures. Des exemples d'emploi de fluorures dans des flux pour galvanisation sont donnés dans les brevets US-A 1.914.269 et US-A 4.496.612. Ces fluorures sont fort gênants en raison de leur toxicités aigues. Ils posent des problèmes majeurs aussi bien sur le plan de l'hygiène sur les lieux de travail que sur le plan de dépollution. De plus, l'utilisation de flux aqueux contenant des fluorures nécessite parfois l'ajout d'acide en raison de la solubilité réduite dans l'eau de la plupart des fluorures. Un flux trop acide mène à la longue, à un flux pollué en fer qui influence négativement la galvanisation.

Les compositions du flux de l'application selon la présente demande de brevet ne contiennent pas de fluorures mais permettent néanmoins d'obtenir une galvanisation correcte par voie sèche (flux aqueux) en utilisant des bains de zinc contenant 0,15% d'aluminium ou plus.

La présente invention repose sur le fait inattendu que des compositions de flux comprenant du chlorure de zinc et du chlorure d'ammonium dans des rapports bien déterminés en présence d'un agent mouillant et de préférence d'un agent moussant et/ou d'un sel soluble de terres rares, permettent d'obtenir le même résultat ou un résultat meilleur pour la galvanisation à chaud utilisant des bains de zinc fortement aluminiés que des formulations de flux avec fluorures sans pour autant en avoir les inconvénients

Les compositions sans fluorures de l'application selon l'invention contiennent 80 à 90% de chlorure de zinc, 10 à 20% de chlorure d'ammonium et - basé sur le total de ces deux produits, cette composition étant additionnée pour 100 parties en poids de ZnCl₂ + NH₄Cl de 0,01 à 5 parties en poids d'un agent mouillant de préférence non-ionique, de 0 à 5 parties en poids d'un agent moussant et/ou 0 à 5 parties en poids d'un sel soluble de terres rares.

L'agent moussant peut être du genre polyalcool comme de la glycérine, du sorbitol, du mannitol, du pentaérythritol et autres ou un polyglycol ou des molécules comme l'hexamethylène tétramine ou le tétradécylamine etc. (qui peuvent en même temps servir de limiteurs d'attaque) ou une combinaison de ces produits.

Parmi les sels solubles de terres rares on accorde la préférence aux sels de La ou de Ce, si l'on travaille avec l'alliage Galfan.

Généralement des solutions de flux avec les compositions mentionnées sont préparées en dissolvant les mélanges dans de l'eau à raison de 100 g/l à 1250 g/l selon les tailles et les qualités des pièces à galvaniser. Ces solutions peuvent être employées à la température ambiante ou peuvent être chauffées.

Les pièces à galvaniser qui sont d'abord dégraissées, décapées et rinçées sont ensuite immergées dans les solutions de flux pour des temps variant de quelques secondes à quelques minutes ou plus selon leurs tailles. L'action du fluxage peut être continu pour des systèmes plus ou moins automatisés comme employés dans des tréfileries ou des tuberies ou discontinu comme pour la galvanisation à façon.

Après le fluxage un séchage du flux déposé en film sur les pièces à galvaniser peut être fait. Dans ce cas, la température des pièces durant le séchage ne doit pas dépasser 200°C.

L'efficacité de compositions de flux de l'application selon l'invention à été mise en évidence par les essais suivants qui sont donnés uniquement à titre explicatif et non limitatif.

### Exemple No. 1

Des éprouvettes en acier de 4 sur 10 cm et d'une épaisseur de 1 mm ont été traitées de la manière suivante :
- 1) Dégraissage :: 5 min d'un traitement ultrason dans du perchloroéthylène.
- 2) Décapage :: 10 min dans un mélange de 2/3 d'acide chlorhydrique 10,5 N : 380g/l 1/3 de l'eau 0,1% de mouillant 0,1% de limiteur d'attaque
- 3) Rinçage :: 30 secondes dans de l'eau non-courante.
- 4) Fluxage :: 10 à 30 secondes dans un flux de la composition suivante : 98% ZnCl₂ + 2% NH₄Cl + 0,5% Despelan® (mouillant commercial) avec une concentration de 500 g/l dans de l'eau, chauffé à 75°C.
- 5) Séchage :: 10 minutes dans une étuve à 120-130°C.
- 6) Galvanisation :: 2 minutes dans un bain d'alliage de 95% Zn / 5% Al + 0,05% Mischmetall à 450 à 460°C. Avant l'immersion et le retrait de la pièce, la surface du bain est débarrassée des oxydes présents sous forme de cendres.

### Exemples No. 2 à 6

Les exemples No. 2 à 6 répètent l'exemple No. 1 sauf que les compositions des flux varient comme indiqué dans le tableau suivant :

| Tableau 1 | | | | |
|---|---|---|---|---|
| Exemple | Composition du flux | | | Concentration |
| | ZnCl₂ | NH₄Cl | Despelan® | |
| No. 1 | 98% | 2% | 0,5% | 500 g/l |
| No. 2 | 96% | 4% | 0,5% | 500 g/l |
| No. 3 | 90% | 10% | 0,5% | 500 g/l |
| No. 4 | 85% | 15% | 0,5% | 500 g/l |
| No. 5 | 82% | 18% | 0,5% | 500 g/l |
| No. 6 | 73% | 27% | 0,5% | 500 g/l |

Les revêtements obtenus dans les exemples No. 3, 4 et 5 se sont avérés complets, brillants et beaucoup plus lisses que ceux des exemples No. 1, 2 et 6.

### Exemple No. 7

L'exemple No. 1 est répété avec une composition de flux de 87% ZnCl₂ et 13% NH₄Cl en l'absence de mouillant. La qualité du revêtement obtenu est nettement inférieure à celle des exemples No. 3, 4 et 5.

### Exemple No. 8

L'exemple No. 1 est répété avec une composition de flux de 87% ZnCl₂,13% NH₄Cl et 2% de Despelan® comme mouillant. La qualité du revêtement équivaut celui des exemples 3, 4 et 5.

### Exemple No. 9

L'exemple No. 1 est répété avec une composition de flux de 87% ZnCl₂, 13% NH₄Cl + 0,5% Despelan® dissous à raison de 1000 g/l. La qualité du revêtement était bonne.

### Exemples No. 10 à 14

L'exemple No. 1 est répété mais avec les compositions et les concentrations de flux comme indiqués dans le tableau suivant :

**Tableau 2**

| Exemple | Composition du flux | | | | | Concentration |
|---|---|---|---|---|---|---|
| | ZnCl₂ | NH₄Cl | Autre | Mouil | Mous. | |
| No. 10 | 87% | 13% | - | 0,5% | - | 500 g/l |
| No. 11 | 87% | 13% | - | 0,5% | 2% | 333 g/l |
| No. 12* | 91% | 4% | 5% NaF | - | - | 240 g/l |
| No. 13 | 97,5% | 1,5% | 1,5% NH₄HF₂ | - | - | 480 g/l |
| No. 14 | 87% | 13% | 0,5% LaCl₃xH₂O | 0,5% | - | 500 g/l |

| | | | | | | |
|---|---|---|---|---|---|---|
| * : avec ajustement du pH à 2 avec ajout d'acide chlorhydrique. | | | | | | |

Un jury de 8 personnes a jugé unanimement que les revêtements des exemples No. 10, 11 et 14 étaient supérieurs à ceux des exemples No. 12* et 13 qui reproduisent les exemples No. 8 et 18 du brevet américain 4.496.612.

L'addition d'autres chlorures, notamment alcalins ou alcalins-terreux tels que les chlorures de sodium, de potassium et de calcium, de préférence à raison de 1 à 100 g/l dans la composition de l'invention est possible pour obtenir certaines améliorations pour des usages spécifiques.

## Revendications

1. Application de compositions de flux de galvanisation sans fluorures dans le procédé par voie sèche, pour des bains d'alliage de galvanisation contenant plus de 0,15% d'aluminium, caractérisée en ce que les compositions du flux de galvanisation contiennent en poids:
- 80 à 90% de ZnCl₂
- 10 à 20% de NH₄Cl,
ces compositions étant additionnées pour 100 parties en poids de ZnCl₂ + NH₄Cl de:
- 0,01 à 5 parties en poids d'un agent mouillant
- 0 à 5 parties en poids d'un agent moussant et
- 0 à 5 parties en poids de sel soluble de terres rares.

2. Application selon la revendication 1 caractérisé en ce que l'agent moussant est présent sous forme d'un polyalcool comme la glycérine, le sorbitol, le mannitol, le pentaérythritol et autres, ou d'un polyglycol, ou sous forme d'une molécule comme le hexaméthylène tétramine ou le decylamine, ou sous forme d'une combinaison quelconque d'agents moussants.

3. Application de compositions de flux aqueux contenant entre 100 g/l et 1250 g/l de la composition de flux selon les revendications 1 et 2.

4. Application selon l'une quelconque des revendications 1 à 3 caractérisée en ce que le bain d'alliage de la galvanisation contient 5% d'aluminium et 95% de zinc et des additions de Mischmetall.

## Claims

1. Use of flux composition for galvanisation without fluorides in the dry method, for galvanization alloy baths having more than 0.15% aluminium content, characterized in that the flux compositions for galvanization contain, by weight:
- 80 to 90% of ZnCl₂
- 10 to 20% of NH₄Cl,
and as an addition to said compositions for 100 parts by weight of ZnCl₂ + NH₄Cl:
- 0.01 to 5% parts by weight of a wetting agent,
- 0 to 5% parts by weight of a foaming agent, and
- 0 to 5% parts by weight of a soluble rare earth salt.

2. Use according to claim 1, characterized in that the foaming agent is present in the form of a polyalcohol such as glycerol, sorbitol, mannitol, pentaerythritol and others, or a polyglycol, or in the form of a molecule such as a hexamethylenetetramine or decylamine or in the form of any combination of foaming agents.

3. Use of aqueous flux compositions containing between 100 g/l and 1250 g/l of the flux composition according to claims 1 and 2.

4. Use according to claims 1 to 3, characterized in that the alloy bath contains 5% of aluminium, 95% of zinc and additions of Mischmetall.

## Patentansprüche

1. Anwendung von Verzinkungsflußmittel-Zusammensetzungen ohne Fluoride bei dem trockenen Verfahren mit Verzinkungslegierungsbädern, die mehr als 0,15% Aluminium enthalten, **dadurch gekennzeichnet, daß** die Zusammensetzungen des Verzinkungsflußmittels enthalten (nach Gewicht) :
- 80 bis 90% ZnCl₂
- 10 bis 20% NH₄Cl,
wobei zu diesen Zusammensetzungen pro 100 Gewichtsteile ZnCl₂ + NH₄Cl zugegeben wird :
- 0,01 bis 5 Gewichtsteile eines Netzmittels
- 0 bis 5 Gewichtsteile eines Schaummittels, und
- 0 bis 5 Gewichtsteile lösliches Salz von seltenen Erden.

2. Anwendung gemäß Anspruch 1, **dadurch gekennzeichnet, daß** das Schaummittel in Form eines Polyalkohols, wie Glyzerin, Sorbitol, Mannitol, Pentaerythritol und andere, oder eines Polyglykols, oder in Form eines Moleküls, wie Hexamethylentetramin oder Decylamin, oder in Form einer beliebigen Kombination von Schaummitteln vorliegt.

3. Anwendung von Zusammensetzungen von wässerigen Flußmitteln, die zwischen 100 g/l und 1250 g/l der Flußmittelzusammensetzung gemäß Anspruch 1 und 2 enthalten.

4. Anwendung gemäß irgendeinem der Ansprüche 1 bis 3, **dadurch gekennzeichnet, daß** das Legierungsbad der Verzinkung 5% Aluminium und 95% Zink und Mischmetall-Zusätze enthalt.
